# EUROPÄISCHE PATENTSCHRIFT

(11) **EP 0 352 221 B1**
(45) Veröffentlichungstag und Bekanntmachung des Hinweises auf die Patenterteilung: **09.03.1994**
(21) Anmeldenummer: 89810431.0
(22) Anmeldetag: 07.06.1989
(51) Int. Cl.: D06M 13/322, D06M 13/335, D06M 13/352, D06M 13/355, D06P 1/642, C08K 5/3435, C08K 5/35

(54) **Verfahren zum fotochemischen Stabilisieren von ungefärbten und gefärbten Polypropylenfasern**
Process for photochemically stabilising dyed or non dyed polypropylene fibres
Procédé de stabilisation photochimique de fibres en polypropylène teint ou non teint

(30) Priorität: 14.06.1988 CH 2274/88
(43) Veröffentlichungstag der Anmeldung: 24.01.1990
(73) Patentinhaber: CIBA-GEIGY AG, 4002 Basel (CH)
(72) Erfinder: Reinert, Gerhard, Dr., CH-4123 Allschwil (CH)

(56) Entgegenhaltungen:
- EP-A- 0 097 616
- EP-A- 0 243 319
- DE-A- 1 929 928
- DE-A- 2 204 659
- DE-A- 2 453 146
- DE-A- 2 621 870
- FR-A- 2 253 742
- GB-A- 2 157 294
- US-A- 4 166 803

## Beschreibung

Die vorliegende Erfindung betrifft ein Verfahren zum fotochemischen Stabilisieren von ungefärbten und gefärbten Polypropylenfasern.

Es ist bereits bekannt, dass die Verwendung von Polypropylenfasern ohne Einsatz von Stabilisatoren nicht möglich ist und dass diese Stabilisatoren z.B. Antioxidantien und Lichtschutzmittel in die Spinnmasse eingearbeitet werden [vgl. z.B. Chemiefasern/Textilindustrie, 35, 840-847 (1985) und Melliand Textilberichte 11, 941-945 (1980)].

Es wurde nun gefunden, dass ungefärbte und gefärbte Polypropylenfasern auch aus wässrigen Flotten stabilisiert werden können.

Das erfindungsgemässe Verfahren ist dadurch gekennzeichnet, dass man das ungefärbte oder gefärbte Polypropylenfasermaterial mit einer wässrigen Dispersion enthaltend ein Lichtschutzmittel aus der Klasse der sterisch gehinderten Amine bei einem pH-Wert >5 behandelt.

Als bevorzugtes Lichtschutzmittel wird erfindungsgemäss ein sterisch gehindertes Amin verwendet, das in seinem Molekül mindestens eine Gruppe der Formel I enthält,
worin R Wasserstoff oder Methyl ist.

Solche Lichtschutzmittel können niedermolekular (MG < 700) oder höhermolekular (Oligomere, Polymere) sein. Bevorzugt tragen diese Gruppen einen oder zwei polare Substituenten in 4-Stellung oder ein polares Spiro-Ringsystem ist an die 4-Stellung gebunden.

Von besonderem Interesse sind sterisch gehinderte Amine der Formel II
worin n eine Zahl von 1 bis 4, vorzugsweise 1 oder 2 bedeutet, R Wasserstoff oder Methyl bedeutet, R¹ Wasserstoff, Hydroxy, C₁-C₁₂-Alkyl, C₃-C₈ Alkenyl, C₃-C₈ Alkinyl, C₇-C₁₂ Aralkyl, C₁-C₈ Alkanoyl, C₃-C₅ Alkenoyl, Glycidyl, -O-C₁-C₁₂-Alkyl, -O-C₁-C₈-Alkanoyl oder eine Gruppe -CH₂CH(OH)-Z, worin Z Wasserstoff, Methyl oder Phenyl ist, bedeutet, wobei R¹ vorzugsweise Wasserstoff, C₁-C₄ Alkyl, Allyl, Benzyl, Acetyl oder Acryloyl ist und R², wenn n 1 ist, Wasserstoff, gegebenenfalls durch ein oder mehrere Sauerstoffatome unterbrochenes C₁-C₁₈ Alkyl, Cyanethyl, Benzyl, Glycidyl, einen einwertigen Rest einer aliphatischen, cycloaliphatischen, araliphatischen, ungesättigten oder aromatischen Carbonsäure, Carbaminsäure oder Phosphor enthaltenden Säure oder einen einwertigen Silylrest, vorzugsweise einen Rest einer aliphatischen Carbonsäure mit 2 bis 18 C-Atomen, einer cycloaliphatischen Carbonsäure mit 7 bis 15 C-Atomen, einer α,β-ungesättigten Carbonsäure mit 3 bis 5 C-Atomen oder einer aromatischen Carbonsäure mit 7 bis 15 C-Atomen bedeutet, wenn n 2 ist, C₁-C₁₂ Alkylen, C₄-C₁₂ Alkenylen, Xylylen, einen zweiwertigen Rest einer aliphatischen, cycloaliphatischen, araliphatischen oder aromatischen Dicarbonsäure, Dicarbaminsäure oder Phosphor enthaltenden Säure oder einen zweiwertigen Silylrest, vorzugsweise einen Rest einer aliphatischen Dicarbonsäure mit 2 bis 36 C-Atomen, einer cycloaliphatischen oder aromatischen Dicarbonsäure mit 8 - 14 C-Atomen oder einer aliphatischen, cycloaliphatischen oder aromatischen Dicarbaminsäure mit 8 - 14 C-Atomen bedeutet, wenn n 3 ist, einen dreiwertigen Rest einer aliphatischen, cycloaliphatischen oder aromatischen Tricarbonsäure, einer aromatischen Tricarbaminsäure oder einer Phosphor enthaltenden Säure oder einen dreiwertigen Silylrest bedeutet und wenn n 4 ist, einen vierwertigen Rest einer aliphatischen, cycloaliphatischen oder aromatischen Tetracarbonsäure bedeutet.

Bedeuten etwaige Substituenten C₁-C₁₂ Alkyl, so stellen sie z.B. Methyl, Ethyl, n-Propyl, n-Butyl, sek.-Butyl, tert.-Butyl, n-Hexyl, n-Octyl, 2-Ethyl-hexyl, n-Nonyl, n-Decyl, n-Undecyl oder n-Dodecyl dar.

In der Bedeutung von C₁-C₁₈ Alkyl kann R¹ oder R² z.B. die oben angeführten Gruppen und dazu noch beispielsweise n-Tridecyl, n-Tetradecyl, n-Hexadecyl oder n-Octadecyl darstellen.

Wenn R¹ C₃-C₈ Alkenyl bedeutet, so kann es sich z.B. um 1-Propenyl, Allyl, Methallyl, 2-Butenyl, 2-Pentenyl, 2-Hexenyl, 2-Octenyl, 4-tert.-Butyl-2-butenyl handeln.

R¹ ist als C₃-C₈ Alkinyl bevorzugt Propargyl.

Als C₇-C₁₂ Aralkyl ist R¹ insbesondere Phenethyll und vor allem Benzyl.

R¹ ist als C₁-C₈ Alkanoyl beispielsweise Formyl, Propionyl, Butyryl, Octanoyl, aber bevorzugt Acetyl und als C₃-C₅ Alkenoyl insbesondere Acryloyl.

Bedeutet R² einen einwertigen Rest einer Carbonsäure, so stellt es beispielsweise einen Essigsäure-, Capronsäure-, Stearinsäure-, Acrylsäure-, Methacrylsäure-, Benzoe- oder β-(3,5-Di-tert.-butyl-4-hydroxy phenyl)-propionsäurerest dar.

Bedeutet R² einen zweiwertigen Rest einer Dicarbonsäure, so stellt es beispielsweise einen Malonsäure-, Bernsteinsäure-, Glutarsäure-, Adipinsäure-, Korksäure-, Sebacinsäure-, Maleinsäure-, Phthalsäure-, Dibutylmalonsäure-, Dibenzylmalonsäure, Butyl-(3,5-di-tert.-butyl-4-hydroxybenzyl)-malonsäure- oder Bicycloheptendicarbonsäurerest dar.

Stellt R² einen dreiwertigen Rest einer Tricarbonsäure dar, so bedeutet es z.B. einen Trimellitsäure- oder einen Nitrilotriessigsäurerest.

Stellt R² einen vierwertigen Rest einer Tetracarbonsäure dar, so bedeutet es z.B. den vierwertigen Rest von Butan-1,2,3,4-tetracarbonsäure oder von Pyromellitsäure.

Bedeutet R² einen zweiwertigen Rest einer Dicarbaminsäure, so stellt es beispielsweise einen Hexamethylendicarbaminsäure- oder einen 2,4-Toluylen-dicarbaminsäurerest dar.

Beispiele für Polyalkylpiperidin-Verbindungen dieser Klasse sind folgende Verbindungen:
1) 4-Hydroxy-2,2,6,6-tetramethylpiperidin
2) 1-Allyl-4-hydroxy-2,2,6,6-tetramethylpiperidin
3) 1-Benzyl-4-hydroxy-2,2,6,6-tetramethylpiperidin
4) 1-(4-tert.-Butyl-2-butenyl)-4-hydroxy-2,2,6,6-tetramethylpiperidin
5) 4-Stearoyloxy-2,2,6,6-tetramethylpiperidin
6) 1-Ethyl-4-salicyloyloxy-2,2,6,6-tetramethylpiperidin
7) 4-methacryloyloxy-1,2,2,6,6-pentamethylpiperidin
8) 1,2,2,6,6-Pentamethylpiperidin-4-yl-β-(3,5-di-tert.-butyl-4-hydroxyphenyl)-propionat
9) Di-(1-benzyl-2,2,6,6-tetramethylpiperidin-4-yl)-maleinat
10) Di-(2,2,6,6-tetramethylpiperidin-4-yl)-succinat
11) Di-(2,2,6,6-tetramethylpiperidin-4-yl)-glutarat
12) Di-(2,2,6,6-tetramethylpiperidin-4-yl)-adipat
13) Di-(2,2,6,6-tetramethylpiperidin-4-yl)-sebacat
14) Di-(1,2,2,6,6-pentamethylpiperidin-4-yl)-sebacat
15) Di-(1,2,3,6-tetramethyl-2,6-diethyl-piperidin-4-yl)-sebacat
16) Di-(1-allyl-2,2,6,6-tetramethylpiperidin-4-yl)-phthalat
17) 1-propargyl-4-β-cyanoethyloxy-2,2,6,6-tetramethylpiperidin
18) 1-Acetyl-2,2,6,6-tetramethylpiperidin-4-yl-acetat
19) Trimellithsäure-tri-(2,2,6,6-tetramethylpiperidin-4-yl)-ester
20) 1-Acryloyl-4-benzyloxy-2,2,6,6-tetramethylpiperidin
21) Diethylmalonsäure-di(2,2,6,6-tetramethylpiperidin-4-yl)-ester
22) Dibutyl-malonsäure-di-(1,2,2,6,6-pentamethylpiperidin-4-yl)-ester
23) Butyl-(3,5-di-tert.-butyl-4-hydroxybenzyl)-malonsäure-di-(1,2,2,6,6-pentamethylpiperidin-4-yl)-ester
24) Dibenzyl-malonsäure-di-(1,2,2,6,6-pentamethylpiperidin-4-yl)-ester
25) Dibenzyl-malonsäure-di-(1,2,3,6-tetramethyl-2,6-diethyl-piperidin-4-yl)ester
26) Hexan-1′,6′-bis-(4-carbamoyloxy-1-n-butyl-2,2,6,6-tetramethylpiperidin)
27) Toluol-2′,4′-bis-(4-carbamoyloxy-1-n-propyl-2,2,6,6-tetramethylpiperidin)
28) Dimethyl-bis-(2,2,6,6-tetramethylpiperidin-4-oxy)-silan
29) Phenyl-tris-(2,2,6,6-tetramethylpiperidin-4-oxy)-silan
30) Tris-(1-propyl-2,2,6,6-tetramethylpiperidin-4-yl)-phosphit
31) Tris-(1-propyl-2,2,6,6-tetramethylpiperidin-4-yl)-phosphat
32) Phenyl-[bis(1,2,2,6,6-pentamethylpiperidin-4-yl)]-phosphonat
33) 4-Hydroxy-1,2,2,6,6-pentamethylpiperidin
34) 4-Hydroxy-N-hydroxyethyl-2,2,6,6-tetramethylpiperidin
35) 4-Hydroxy-N-(2-hydroxypropyl)-2,2,6,6-tetramethylpiperidin
36) 1-Glycidyl-4-hydroxy-2,2,6,6-tetramethylpiperidin

Verbindungen der Formel (III)
worin n die Zahl 1 oder 2 bedeutet, R und R¹ die unter Formel (II) angegebene Bedeutung haben, R³ Wasserstoff, C₁-C₁₂ Alkyl, C₂-C₅ Hydroxyalkyl, C₅-C₇ Cycloalkyl, C₇-C₈ Aralkyl, C₂-C₁₈ Alkanoyl, C₃-C₅ Alkenoyl oder Benzoyl ist und R⁴ wenn n 1 ist, Wasserstoff, C₁-C₁₈ Alkyl, C₃-C₈ Alkenyl, C₅-C₇ Cycloalkyl, mit einer Hydroxy-, Cyano-, Alkoxycarbonyl-oder Carbamidgruppe substituiertes C₁-C₄ Alkyl, Glycidyl, eine Gruppe der Formel -CH₂-CH(OH)-Z oder der Formel -CONH-Z ist, worin Z Wasserstoff, Methyl oder Phenyl bedeutet; wenn n 2 ist, C₂-C₁₂ Alkylen, C₆-C₁₂ Arylen, Xylylen, eine -CH₂-CH(OH)-CH₂-Gruppe oder eine Gruppe -CH₂-CH(OH)-CH₂-O-D-O- bedeutet, worin D C₂-C₁₀ Alkylen, C₆-C₁₅ Arylen, C₆-C₁₂ Cycloalkylen ist, oder vorausgesetzt, dass R³ nicht Alkanoyl, Alkenoyl oder Benzoyl bedeutet, R⁴ auch einen zweiwertigen Rest einer aliphatischen, cycloaliphatischen oder aromatischen Dicarbonsäure oder Dicarbaminsäure oder auch die Gruppe -CO- bedeuten kann, oder R³ und R⁴ zusammen, wenn n 1 ist, den zweiwertigen Rest einer aliphatischen, cycloaliphatischen oder aromatischen 1,2- oder 1,3-Dicarbonsäure bedeuten können.

Stellen etwaige Substituenten C₁-C₁₂- oder C₁-C₁₈-Alkyl dar, so haben sie die bereits unter Formel (II) angegebene Bedeutung.

Bedeuten etwaige Substituenten C₅-C₇ Cycloalkyl, so stellen sie insbesondere Cyclohexyl dar.

Als C₇-C₈ Aralkyl ist R³ insbesondere Phenylethyl oder vor allem Benzyl. Als C₂-C₅Hydroxyalkyl ist R³ insbesondere 2-Hydroxyethyl oder 2-Hydroxypropyl.

R³ ist als C₂-C₁₈ Alkanoyl beispielsweise Propionyl, Butyryl, Octanoyl, Dodecanoyl, Hexadecanoyl, Octadecanoyl, aber bevorzugt Acetyl und als C₃-C₅ Alkenoyl insbesondere Acryloyl.

Bedeutet R⁴ C₂-C₈ Alkenyl, dann handelt es sich z.B. um Allyl, Methallyl, 2-Butenyl, 2-Pentenyl, 2-Hexenyl oder 2-Octenyl.

R⁴ als mit einer Hydroxy-, Cyano-, Alkoxycarbonyl- oder Carbamidgruppe substituiertes C₁-C₄-Alkyl kann z.B. 2-Hydroxyethyl, 2-Hydroxypropyl, 2-Cyanethyl, Methoxycarbonylmethyl, 2-Ethoxycarbonylethyl, 2-Aminocarbonylpropyl oder 2-(Dimethylaminocarbonyl)-ethyl sein.

Stellen etwaige Substituenten C₂-C₁₂ Alkylen dar, so handelt es sich z.B. um Ethylen, Propylen, 2,2-Dimethylpropylen, Tetramethylen, Hexamethylen, Octamethylen, Decamethylen oder Dodecamethylen.

Bedeuten etwaige Substituenten C₆-C₁₅-Arylen, so stellen sie z.B. o-, m- oder p-Phenylen, 1,4-Naphthylen oder 4,4′-Diphenylen dar.

Als C₆-C₁₂ Cycloalkylen ist D insbesondere Cyclohexylen.

Beispiele für Polyalkylpiperidin-Verbindungen dieser Klasse sind folgende Verbindungen:
37) N,N′-Bis-(2,2,6,6-tetramethylpiperidin-4-yl)-hexamethylen-1,6-diamin
38) N,N′-Bis-(2,2,6,6-tetramethylpiperidin-4-yl)-hexamethylen-1,6-diacetamid
39) 1-Acetyl-4-(N-cyclohexylacetamido)-2,2,6,6-tetramethylpiperidin
40) 4-Benzoylamino-2,2,6,6-tetramethylpiperidin
41) N,N′-Bis-(2,2,6,6-tetramethylpiperidin-4-yl)-N,N′-dibutyl-adipamid
42) N,N′-Bis-(2,2,6,6-tetramethylpiperidin-4-yl)-N,N′-dicyclohexyl-2-hydroxypropylen-1,3-diamin
43) N,N′-Bis-(2,2,6,6-tetramethylpiperidin-4-yl)-p-xylylen-diamin
44) N,N′-Bis-(2,2,6,6-tetramethylpiperidin-4-yl)-succindiamid
45) N-(2,2,6,6-Tetramethylpiperidin-4-yl)-β-aminodipropionsäure-di-(2,2,6,6-tetramethylpiperidin-4-yl)-ester
46) Die Verbindung der Formel
47) 4-(Bis-2-hydroxyethylamino)-1,2,2,6,6-pentamethylpiperidin
48) 4-(3-Methyl-4-hydroxy-5-tert.-butyl-benzoesäureamido)-2,2,6,6-tetramethylpiperidin
49) 4-Methacrylamido-1,2,2,6,6-pentamethylpiperidin

Verbindungen mit mindestens einer Gruppe der Formel (I) sind bekannt z.B. aus US-A-3,840,494 und können nach den dort beschriebenen Verfahren hergestellt werden.

Beim erfindungsgemäss zu behandelnden gefärben Polypropylenfasermaterial handelt es sich um Fasermaterial, das mit einem anorganischen oder organischen Pigment gefärbt sein kann oder um ein aus der Flotte anfärbbares Fasermaterial. Das Pigment mit welchem das Material gefärbt ist kann ein weisses, schwarzes oder farbiges Pigment sein. Es kann ein einzelnes Pigment oder eine Mischung von Pigmenten sein.

Beispiele für anorganische Pigmente sind Titandioxid, Zinkoxid, Bariumcarbonat, Russ, Cadmiumsulfid und -selenid, Chromate, Chromoxide, Eisenoxide oder Bleioxide.

Beispiele für organische Pigmentklassen sind Azopigmente, Anthrachinone, Phthalocyanine, Pyrrolopyrrole, Chinacridone, Isoindoline oder Perylen-Pigmente.

Die Menge an Pigment kann in weiten Grenzen schwanken, man kann insbesondere 0,01 bis 10 Gew.-%, bezogen auf das Polypropylen zusetzen.

Das ungefärbte Polypropylenfasermaterial kann aber auch fotochemisch stabilisiert und gleichzeitig optisch aufgehellt werden, indem man das Fasermaterial mit einer wässrigen Lichtschutzmittelformulierung behandelt, welche zusätzlich einen optischen Aufheller enthält.

Dieses Stabilisierungsverfahren bildet einen weiteren Gegenstand der vorliegenden Erfindung.

Als optische Aufheller für das erfindungsgemässe Verfahren kommen solche aus der Klasse der polycyclischen Oxazole, der Cumarine, Aryltriazole, Styrylstilbene und Naphthalimide in Betracht wie sie z.B. in A.K. Sarkar "Fluorescent whitening agents", Merrow Publishing Co. Ltd., Watford England (1971), 71 - 72 angegeben sind.

Besonders geeignet sind optische Aufheller vom Benzooxazoltyps.

Die Menge des dispergierten optischen Aufhellers beträgt 0,01 % - 0,5 % vom Fasergewicht.

Die erfindungsgemäss verwendbaren wässrigen Lösungen enthalten die Verbindungen der Formeln (I) bis (III) in einer Menge von 0,05 bis 7,5, vorzugsweise 0,1 bis 3 und besonderes 0,1 bis 2 % bezogen auf das Fasergewicht.

Das erfindungsgemässe Verfahren kann mit Mitteln ausgeführt werden, die im allgemeinen
a) 5 bis 75 Gew.% eines Lichtschutzmittels aus der Klasse der sterisch gehinderten Amine,
b) 0 bis 25 Gew.% eines Aufhellers aus der Klasse der polycyclischen Oxazole, der Cumarine, Aryltriazole, Styrylstilbene und Naphthalimide,
c) 3 bis 25 Gew.% eines nichtionogenen oder anionischen Dispergators und
d) ad 100 Gew.% Wasser
enthalten.

Als nichtionogene Dispergatoren kommen Alkohol- oder Alkylphenolalkylenoxidumsetzungsprodukte, z.B. Alkylenoxidumsetzungsprodukte von aliphatischen Alkoholen mit 4 bis 22 Kohlenstoffatomen, die bis zu 80 Mol Ethylenoxid und/oder Propylenoxid angelagert enthalten, in Betracht. Die Alkohole können vorzugsweise 4 bis 18 Kohlenstoffatome enthalten, sie können gesättigt, verzweigt oder geradkettig sein und können allein oder im Gemisch eingesetzt werden. Alkohole mit verzweigten Ketten sind bevorzugt.

Es können natürliche Alkohole, wie z.B. Myristylalkohol, Cetylalkohol, Stearylalkohol, Oleylalkohol, Arachidylalkohol oder Behenylalkohol oder synthetische Alkohole, wie insbesondere Butanol, 2-Aethylhexanol, Amylalkohol, n-Hexanol, ferner Triäthylhexanol, Trimethylnonylalkohol oder die Alfole (Handelsname - Continental Oil Company) verwendet werden. Bei den Alfolen handelt es sich um lineare primäre Alkohole. Die Nummer hinter dem Namen gibt die durchschnittliche Kohlenstoffzahl des Alkohols an; so ist z.B. Alfol (1218) ein Gemisch aus Decyl-, Dodecyl-, Tetradecyl-, Hexadecyl- und Octadecylalkohol. Weitere Vertreter sind Alfol (810), (1014), (12), (16), (18), (2022).

Bevorzugte Aethylenoxid-Alkohol-Umsetzungsprodukte können z.B. durch die Formel

(1) R₃O(CH₂CH₂O)ₛH

dargestellt werden, worin R₃ ein gesättigter oder ungesättigter Kohlenwasserstoffrest, vorzugsweise ein Alkyl- oder Alkenylrest mit 8 bis 18 Kohlenstoffatomen und s eine ganze Zahl von 1 bis 80, vorzugsweise von 1 bis 30 ist.

Als nichtionogene Dispergatoren kommen ferner Umsetzungsprodukte aus Aethylenoxid und/oder 1,2-Propylenoxid und Alkylphenolen mit 4 bis 12 Kohlenstoffatomen im Alkylteil, wobei das Phenol ein oder mehrere Alkylsubstituenten enthalten kann, in Betracht. Vorzugsweise entsprechen diese Verbindungen der Formel
worin R Wasserstoff oder höchstens einer der beiden Reste R Methyl, p eine Zahl von 4 bis 12, vorzugsweise 8 bis 9, und t eine Zahl von 1 bis 60, insbesondere von 1 bis 20 und vorzugsweise 1 bis 6 ist.

Gegebenenfalls können diese Alkohol-Alkylphenol-Aethylenoxid/1,2-Propylenoxid-Addukte noch kleinere Anteile von Blockpolymeren aus den genannten Alkylenoxiden enthalten.

Weitere Umsetzungsprodukte, die als nichtionogene Dispergatoren in Betracht kommen, sind Polyoxyethylenderivate der Fettsäureester der Ether des Sorbitans mit 4 Mol Polyethylenglykol, z.B. das Laurat, Palmitat, Stearat, Tristearat, Oleat und Trioleat der genannten Ether wie die Tween-Marken der Atlas Chemicals Division. Bevorzugt ist das Tristearat des Ethers des Sorbitans mit 4 Mol des Polyethylenglykols der Formel

(3) H(CH₂CH₂)₆₅OH.

Als anionische Dispergatoren sind veresterte Alkylenoxidaddukte, wie z.B. saure Estergruppen von anorganischen oder organischen Säuren enthaltende Anlagerungsprodukte von Alkylenoxiden, besonders Aethylenoxid und/oder Propylenoxid, an aliphatische, insgesamt mindestens 8 Kohlenstoffatome aufweisende organische Hydroxyl-, Carboxyl- gegebenenfalls auch Amino- oder Amidoverbindungen bzw. Mischungen dieser Verbindungen. Diese sauren Ester können als freie Säuren oder als Salze z.B. Alkalimetall-, Erdalkalimetall-, Ammonium- oder Aminsalze vorliegen.

Die Herstellung dieser anionischen Dispergatoren erfolgt nach bekannten Methoden, indem man an die genannten organischen Verbindungen mindestens 1 Mol vorzugsweise mehr als 1 Mol z.B. 2 bis 60 Mol Aethylenoxid oder alternierend in beliebiger Reihenfolge Aethylenoxid und Propylenoxid anlagert und anschliessend die Anlagerungsprodukte veräthert bzw. verestert und gegebenenfalls die Aether bzw. die Ester in ihre Salze überführt. Als Ausgangsstoffe kommen z.B. höhere Fettalkohole, d.h. Alkanole oder Alkenole mit 8 bis 22 Kohlenstoffatomen, alicyclische Alkohole, Phenylphenole, Alkylphenole mit einem oder mehreren Alkylsubstituenten, der bzw. die zusammen mindestens 10 Kohlenstoffatome aufweisen oder Fettsäuren mit 8 bis 22 Kohlenstoffatomen in Betracht.

Besonders geeignete anionische Dispergatoren entsprechen der Formel
worin R₁ ein aliphatischer Kohlenwasserstoffrest mit 8 bis 22 Kohlenstoffatomen oder ein cycloaliphatischer, aromatischer oder aliphatischaromatischer Kohlenwasserstoffrest mit 10 bis 22 Kohlenstoffatomen, R₂ Wasserstoff oder Methyl A -O- oder
X der Säurerest einer anorganischen, Sauerstoff enthaltenden Säure, der Säurerest einer mehrbasischen Carbonsäure oder ein Carboxylalkylrest und n eine Zahl von 1 bis 50 ist.

Der Rest R₁ -A- in den Verbindungen der Formel (4) leitet sich z.B. von höheren Alkoholen wie Decyl-, Lauryl-, Tridecyl-, Myristyl-, Cetyl-, Stearyl-, Oleyl-, Arachidyl- oder Behenylalkohol ab; ferner von alicyclischen Alkoholen, wie Hydroabietylalkohol; von Fettsäuren, wie Capryl-, Caprin-, Laurin-, Myristin-, Palmitin-, Stearin-, Arachin-, Behen-, Kokosfett- (C₈-C₁₈), Decen-, Dodecen-, Tetradecen-, Hexadecen-, Oel-, Lino-, Linolen-, Eikosen-, Dokosen- oder Clupanodonsäure; von Alkylphenolen, wie Butyl-, Hexyl-, n-Octy-, n-Nony-, p-tert. Octyl-, p-tert. Nonyl-, Decyl-, Dodecy-, Tetradecyl- oder Hexadecylphenol oder von Arylphenolen, wie den o- oder p-Phenylphenolen. Bevorzugt sind Reste mit 10 bis 18 Kohlenstoffatomen, insbesondere solche, die sich von den Alkylphenolen ableiten.

Der Säurerest X ist in der Regel der Säurerest einer mehrbasischen, insbesondere niedermolekularen Mono- oder Dicarbonsäure wie z.B. von Maleinsäure, Malonsäure, Bernsteinsäure oder Sulfobernsteinsäure, oder ist ein Carboxyalkylrest, insbesondere ein Carboxymethylrest (abgeleitet insbesondere von Chloressigsäure) und ist über eine Aether- oder Esterbrücke mit dem Rest R₁-A-(CH₂CHR₂O)ₘ- verbunden. Insbesondere leitet sich X jedoch von anorganischen mehrbasischen Säuren ab, wie Orthophosphorsäure und Schwefelsäure. Der Säurerest X liegt vorzugsweise in Salzform, d.h. z.B. als Alkalimetall-, Ammonium- oder Aminsalz, vor.

Beispiele für solche Salze sind Natrium-, Kalzium-, Ammonium-, Trimethylamin-, Aethanolamin-, Diäthanolamin- oder Triäthanolaminsalze. Bei den Alkylenoxideinheiten (̵CH₂CHR₂O)̵ der Formel (4) handelt es sich in der Regel um Aethylenoxid und 1,2-Propylenoxideinheiten, letztere befinden sich vorzugsweise im Gemisch mit Aethylenoxideinheiten in den Verbindungen der Formel (4).

Von besonderem Interesse sind nun die anionischen Verbindungen der Formel

(5) R₃O(CH₂CH₂O)ₙ-X,

worin R₃ ein gesattigter oder ungesättigter Kohlenwasserstoffrest mit 8 bis 22 Kohlenwasserstoffatomen, o-Phenylphenol oder Alkylphenyl mit 4 bis 12 Kohlenstoffatomen im Alkylteil ist, und X und n die angegebenen Bedeutungen haben.

Von den Verbindungen, die sich von Alkylphenyl-Aethylenoxidaddukten ableiten, sind ferner solche der Formeln
worin p eine Zahl von 4 bis 12, n eine ganze Zahl von 1 bis 20, n₁ eine ganze Zahl von 1 bis 10, X₁ ein Schwefelsäure oder Phosphorsäurerest, der gegebenenfalls in Salzform vorliegt und X die angegebene Bedeutung hat, besonders bevorzugt.

Die Applikation der sterisch gehinderten Amine kann getrennt von der Applikation des optischen Aufhellers oder vorzugsweise gleichzeitig mit der Applikation des optischen Aufhellers, nach einem Ausziehverfahren bei Flottenverhältnissen 1:4 - 1:200. vorzugsweise 1:10 - 1:50 mittels z.B. Zirkulationsfärbeapparat oder Haspelkufe, erfolgen. Sie können aber auch kontinuierlich mittels Niedrigauftragsysteme oder Heissapplikationssysteme z.B. mit dem Fluidyer® (Fa. Küsters), Flexnip® (Fa. Küsters) u.ä. appliziert werden.

Die zur Anwendung gelangende Flotte weist einen pH-Wert von >5 und besonders 9 auf.

Die zur Anwendung gelangenden Behandlungsflotten können noch alle für den Einsatz in der Polypropylenfaser-Behandlung geeigneten Chemikalien, z.B. Elektrolyten enthalten.

Die folgenden Beispiele veranschaulichen die Erfindung. Teile bedeuten Gewichtsteile und Prozente Gewichtsprozente.

Beispiel 1: Drei Stränge aus Polypropylengarn der Feinheit Nm 60/1 z.B. Polycolon® von je 5 g in den Farben weiss (Muster A, spinnmassenaufgehellt), marineblau (Muster B, spinnmassengefärbt) und dunkelblau (Muster C, spinnmassengefärbt) werden bei einem Flottenverhältnis von 1:30 in drei Flotten behandelt, die folgende Zusätze enthalten:
1 g/l Na₂CO₃ kalz.
0,5 g/l eines nicht-ionischen Tensides und
1 Gew.% bezogen auf das Garngewicht der Verbindung der Formel (100)
als 20 %ige Sandmahlung mit dem sulfonierten Kondensationsprodukt aus Naphthalin und Formaldehyd als Dispergator, im Gewichtsverhältnis 1:1.

Man geht mit den Garnen bei 50°C in diese Behandlungsflotte (pH-Wert 10,3) ein, erwärmt in 15 Min. auf 90°C und belässt 30 Min. bei dieser Temperatur. Schliesslich wird gründlich warm und kalt gespült und anschliessend bei 60°C getrocknet.

Zur Bestimmung der photochemischen Stabilität der Garne A - C werden je ca. 25 Lagen auf einen Belichtungskarton von 13 x 4,3 cm gewickelt und nach DIN 75.202 (Entwurf 1/88) bzw. nach SN-ISO 105-BO2 (Xenontest) heissbelichtet. Nach dem Belichten wird nach SNV 197.461 die Reissfestigkeit und die Dehnung der einzelnen Garne ermittelt, wobei die Ausgangsmaterialien als Standard und die belichteten, unbehandelten Garne als Bezugsgrössen gelten.

Die Resultate sind in der nachfolgenden Tabelle I zusammengefasst.

Es ist ersichtlich, dass das weisse Garn deutlich, die beiden gefärbten Garne massgeblich in der Licht-/Wärmestabilität verbessert wurden.

Beispiel 2: Man verfährt wie in Beispiel 1 beschrieben, verwendet jedoch anstelle der Verbindung (100) die Verbindung der Formel (200)
in einer Menge von 1 Gew. % bezogen auf das Garngewicht, als 50 %-ige Emulsion (50 Teile Verbindung (200), 35 Teile Leichtbenzin und 15 Teile eines nicht-ionischen Tensides). Bei Muster D handelt es sich um weisses Garn (spinnmassenaufgehellt), bei Muster E und F um marineblaue und dunkelblaue Spinnmassenfärbungen.

Die Resultate sind in der nachfolgenden Tabelle II zusammengefasst.

Auch bei Verwendung der Verbindung (200) wurde bei allen 3 Mustern eine gute bis sehr gute Nachstabilisierung gegen einen Licht-/Hitzeabbau der Faser erhalten.

Beispiel 3: Je 2 Muster von 10 g eines ®Maraklon-Stapelgewebes (unstabilisiertes Polypropylen) werden wie folgt aufgehellt bzw. aufgehellt und stabilisiert: Muster I wird in einer Flotte folgender Zusammensetzung, behandelt:
1 g/l Na₂CO₃
0,5 g/l eines nicht-ionischen Tensides und
0,1 Gew.% bezogen auf das Gewebegewicht, der Verbindung der Formel (3)
Als 20 %-ige Sandmahlung mit dem sulfonierten Kondensationsprodukt aus Naphthalin und Formaldehyd als Dispergator, im Gewichtsverhältnis 2:1.

Muster II wird in einer Flotte behandelt, die zusätzlich noch 1 Gew.% bezogen auf das Gewebegewicht der Verbindung (100) enthält, die als 20 %ige Formulierung vorliegt.

Die Behandlung erfolgt wie in Beispiel 1 vermerkt.

In beiden Fällen resultieren Aufhellungen mit einem guten Weissgrad. Unterwirft man die Muster I und II einer Belichtung, z.B. einer Belichtung nach DIN 75 202 (Entwurf 1/88), so genügen bei Muster I bereits 20 Stunden Belichtungszeit, um zu einem völlig zerstörten Textilmaterial zu gelangen. Das stabilisierte Muster II ist dagegen nach einer (Heiss-)Belichtungszeit von 144 Stunden noch intakt und hoch reissfest.

Beispiel 4: Je 2 Muster von 10 g eines ®Maraklon-Stapelgewebes (unstabilisiertes Polypropylen) werden gebleicht bzw. aufgehellt und stabilisiert, in dem man sie
bei 50°C, bei einem Flottenverhältnis von 1:25, in zwei Bleichbädern einbringt, die jeweils pro Liter
2 g Natriumchlorit (80 %),
2 g Natriumnitrat,
1,5 ml Ameisensäure (85 %) und
0,5 g eines nichtionischen Tensides
und das Bad Nr. 2 zusätzlich noch 0,1 Gew.%, bezogen auf das Gewebegewicht, des Aufhellers der Formel (300)
(als 20%ige Dispersion eigesetzt) enthalten. Man erhitzt die Bleichbäder innerhalb von 30 Minuten auf 85°C und behandelt 60 Minuten bei dieser Temperatur. Alsdann werden die Bäder abgekühlt und die Substrate zweimal kalt gespült, zentrifugiert und getrocknet.

Die beiden Muster werden nun halbiert. Die Teile (a) werden nicht weiterbehandelt, die Teile (b) dagegen, bei einem Flottenverhältnis 1:25, in einem Bad behandelt, das pro Liter
0,5 g eines nichtionischen Tensides,
0,5 g Natriumkarbonat calc. und
1 Gew.% bezogen auf das Gewebegewicht, der Verbindung der Formel (100) als 20%ige Dispersion
enthält. Man erhitzt das Bad auf 50°C, erhöht die Temperatur innerhalb von 10 Minuten auf 75°C und behandelt 30 Minuten bei dieser Temperatur. Alsdann wird das Bad abgekühlt und die Substrate kalt gespült und getrocknet.

In beiden Fällen resultieren Aufhellungen mit einem sehr guten Weissgrad. Unterwirft man die Muster 1a, 1b, 2a und 2b einer Belichtung von 350 Stunden nach SN-ISO 105-BO2 (Xenontest) und von 72 Stunden nach DIN 75 202 (Entwurf 1/88; Fakratest), so weisen die Muster 1a und 2a eine geringe bzw. keine, die Muster 1b und 2b dagegen eine gute mechanische Festigkeit auf.

Beispiel 5: Man verfährt wie in Beispiel 4 angegeben mit dem Unterschied, dass statt Verbindung (100) 1 Gew.% bezogen auf das Gewebe, als 50%ige Emulsion, der Verbindung (200) eingesetzt wird.

Es resultieren auch hier 4 Aufhellungen mit hohem Weissgrad. Das aufgehellte Fasermaterial der Muster 1a und 2a sind ebenfalls nur mangelhaft licht- und wärmestabil, während das Fasermaterial der Muster 1b und 2b eine 72stündige Heissbelichtung nach DIN 75.202 (Entwurf 1/88) unzerstört überstehen.

Beispiele 6-8: Man geht wie in Beispiel 4 beschrieben vor, verwendet jedoch als Aufheller die Verbindung der Formel
Es werden Aufhellungen mit einem ähnlichen Weissgrad, wie in Beispiel 4 beschrieben, erhalten. Das aufgehellte Gewebe ist jedoch erst nach der Stabilisierung mit der Verbindung der Formel (200) lichtstabil, d.h. nach dem Belichten noch mechanisch belastbar.

Beispiele 9-11: Drei Muster à 10 g eines ®Maraklon-Gewebes werden bei einem Flottenverhältnis von 1:20 in einem Bad behandelt, das pro Liter
0,5 g eines nichtionogenen Tensides,
1,0 g Ammoniumsulfat
sowie 1 % folgender Verbindungen in formulierter Form enthält:
(Die Verbindungen (403) und (404) liegen in 20%iger gemahlener Form, die Verbindung (405) dagegen als emulgierbare Flüssigformulierung vor wie sie bei Verbindung (200) beschrieben ist).

In einem Färbeapparat (z.B. ®AHIBA-Färbegerät) geht man bei 50°C mit dem Gewebe ein, erhöht die Temperatur innerhalb 30 Minuten auf 90°C und behandelt 30 Minuten bei dieser Temperatur. Danach wird das Bad auf 60°C abgekühlt und das behandelte Gewebe warm und kalt gespühlt und getrocknet.

Unterwirft man das Ausgangsmaterial und die so behandelten Muster 144 Stunden lang dem Heissbelichtungstest nach DIN 75.202 (Fakratest), so ist das behandelte Gewebe noch völlig intakt, während das unbehandelte beim Berühren zerfällt.

## Patentansprüche

1. Verfahren zum fotochemischen Stabilisieren von ungefärbten und gefärbten Polypropylenfasern mit Lichtschutzmitteln, dadurch gekennzeichnet, dass man das Polypropylenfasermaterial mit einer wässrigen Dispersion enthaltend ein Lichtschutzmittel aus der Klasse der sterisch gehinderten Amine bei einem pH-Wert >5 behandelt.

2. Verfahren gemäss Anspruch 1, worin als Lichtschutzmittel ein sterisch gehindertes Amin verwendet wird, das in seinem Molekül mindestens eine Gruppe der Formel I enthält, worin R Wasserstoff oder Methyl ist.

3. Verfahren gemäss einem der Ansprüche 1 und 2, worin als Lichtschutzmittel ein sterisch gehindertes Amin der Formel II verwendet wird, worin n eine Zahl von 1 bis 4, vorzugsweise 1 oder 2 bedeutet, R Wasserstoff oder Methyl bedeutet, R¹ Wasserstoff, Hydroxy, C₁-C₁₂-Alkyl, C₃-C₈ Alkenyl, C₃-C₈ Alkinyl, C₇-C₁₂ Aralkyl, C₁-C₈ Alkanoyl, C₃-C₅ Alkenoyl, Glycidyl, -O-C₁-C₁₂-Alkyl, -O-C₁-C₈-Alkanoyl oder eine Gruppe -CH₂CH(OH)-Z, worin Z Wasserstoff, Methyl oder Phenyl ist, bedeutet, wobei R¹ vorzugsweise Wasserstoff, C₁-C₄ Alkyl, Allyl, Benzyl, Acetyl oder Acryloyl ist und R², wenn n 1 ist, Wasserstoff, gegebenenfalls durch ein oder mehrere Sauerstoffatome unterbrochenes C₁-C₁₈ Alkyl, Cyanethyl, Benzyl, Glycidyl, einen einwertigen Rest einer aliphatischen, cycloaliphatischen, araliphatischen, ungesättigten oder aromatischen Carbonsäure, Carbaminsäure oder Phosphor enthaltenden Säure oder einen einwertigen Silylrest, vorzugsweise einen Rest einer aliphatischen Carbonsäure mit 2 bis 18 C-Atomen, einer cycloaliphatischen Carbonsäure mit 7 bis 15 C-Atomen, einer α,β-ungesättigten Carbonsäure mit 3 bis 5 C-Atomen oder einer aromatischen Carbonsäure mit 7 bis 15 C-Atomen bedeutet, wenn n 2 ist, C₁-C₁₂ Alkylen, C₄-C₁₂ Alkenylen, Xylylen, einen zweiwertigen Rest einer aliphatischen, cycloaliphatischen, araliphatischen oder aromatischen Dicarbonsäure, Dicarbaminsäure oder Phosphor enthaltenden Säure oder einen zweiwertigen Silylrest, vorzugsweise einen Rest einer aliphatischen Dicarbonsäure mit 2 bis 36 C-Atomen, einer cycloaliphatischen oder aromatischen Dicarbonsäure mit 8 - 14 C-Atomen oder einer aliphatischen, cycloaliphatischen oder aromatischen Dicarbaminsäure mit 8 - 14 C-Atomen bedeutet, wenn n 3 ist, einen dreiwertigen Rest einer aliphatischen, cycloaliphatischen oder aromatischen Tricarbonsäure, einer aromatischen Tricarbaminsäure oder einer Phosphor enthaltenden Säure oder einen dreiwertigen Silylrest bedeutet und wenn n 4 ist, einen vierwertigen Rest einer aliphatischen, cycloaliphatischen oder aromatischen Tetracarbonsäure bedeutet.

4. Verfahren gemäss einem der Ansprüche 1 und 2, worin als Lichtschutzmittel ein sterisch gehindertes Amin der Formel III verwendet wird, worin n die Zahl 1 oder 2 bedeutet, R und R¹ die unter a) angegebene Bedeutung haben, R³ Wasserstoff, C₁-C₁₂ Alkyl, C₂-C₅ Hydroxyalkyl, C₅-C₇ Cycloalkyl, C₇-C₈ Aralkyl, C₂-C₁₈ Alkanoyl, C₃-C₅ Alkenoyl oder Benzoyl ist und R⁴ wenn n 1 ist, Wasserstoff, C₁-C₁₈ Alkyl, C₃-C₈ Alkenyl, C₅-C₇ Cycloalkyl, mit einer Hydroxy-, Cyano-, Alkoxycarbonyl- oder Carbamidgruppe substituiertes C₁-C₄ Alkyl, Glycidyl, eine Gruppe der Formel -CH₂-CH(OH)-Z oder der Formel -CONH-Z ist, worin Z Wasserstoff, Methyl oder Phenyl bedeutet; wenn n 2 ist, C₂-C₁₂ Alkylen, C₆-C₁₂ Arylen, Xylylen, eine -CH₂-CH(OH)-CH₂-Gruppe oder eine Gruppe -CH₂-CH(OH)-CH₂-O-D-O- bedeutet, worin D C₂-C₁₀ Alkylen, C₆-C₁₅ Arylen, C₆-C₁₂ Cycloalkylen ist, oder vorausgesetzt, dass R³ nicht Alkanoyl, Alkenoyl oder Benzoyl bedeutet, R⁴ auch einen zweiwertigen Rest einer aliphatischen, cycloaliphatischen oder aromatischen Dicarbonsäure oder Dicarbaminsäure oder auch die Gruppe -CO- bedeuten kann, oder R³ und R⁴ zusammen, wenn n 1 ist, den zweiwertigen Rest einer aliphatischen, cycloaliphatischen oder aromatischen 1,2- oder 1,3-Dicarbonsäure bedeuten können.

5. Verfahren gemäss Anspruch 3, worin als sterisch gehinderte Amine Verbindungen der in Anspruch 3 definierten Formel verwendet werden, worin n die Zahl 1 oder 2, R Wasserstoff, R¹ Wasserstoff oder C₁-C₄-Alkyl und R², wenn n 1 ist einen einwertigen Rest einer aliphatischen Carbonsäure mit 8 bis 10 C-Atomen und wenn n 2 ist einen zweiwertigen Rest mit einer aliphatischen Dicarbonsäure mit 6 bis 10 C-Atomen, bedeuten.

6. Verfahren gemäss Anspruch 3, worin ein Gemisch von Verbindungen der in Anspruch 3 definierten Formel mit n gleich 1 und 2 verwendet wird.

7. Verfahren gemäss Anspruch 1, dadurch gekennzeichnet, dass man das ungefärbte Polypropylenfasermaterial mit einer wässrigen Lichtschutzmittelzusammensetzung behandelt, welche zusätzlich einen Aufheller enthält.

8. Verfahren gemäss einem der Ansprüche 1 bis 7, dadurch gekennzeichnet, dass die Behandlung diskontinuierlich nach einem Ausziehverfahren vorgenommen wird.

## Claims

1. A process for the photochemical stabilisation of undyed and dyed polypropylene fibres with light stabilisers, which process comprises treating said polypropylene fibre material at a pH of >5 with an aqueous dispersion containing a light stabiliser from the class of the sterically hindered amines.

2. A process according to claim 1, in which the light stabiliser used is a sterically hindered amine which contains in its molecule at least one group of formula I in which R is hydrogen or methyl.

3. A process according to either claim 1 or claim 2, in which the light stabilizer used is a sterically hindered amine of formula II in which n is a number from 1 to 4, preferably 1 or 2, R is hydrogen or methyl, R¹ is hydrogen, hydroxyl, C₁-C₁₂alkyl, C₃-C₈alkenyl, C₃-C₈alkynyl, C₇-C₁₂aralkyl, C₁-C₈alkanoyl, C₃-C₅alkenoyl, glycidyl, -O-C₁-C₁₂alkyl, -O-C₁-C₈alkanoyl or a -CH₂CH(OH)-Z group in which Z is hydrogen, methyl or phenyl, R¹ preferably being hydrogen, C₁-C₄alkyl, allyl, benzyl, acetyl or acryloyl, and R², when n is 1, is hydrogen, C₁-C₁₈alkyl which may be interrupted by one or more oxygen atoms, or is cyanoethyl, benzyl, glycidyl, a monovalent radical of an aliphatic, cycloaliphatic, araliphatic, unsaturated or aromatic carboxylic acid, carbamic acid or phosphorus-containing acid or is a monovalent silyl radical, preferably a radical of an aliphatic carboxylic acid of 2 to 18 carbon atoms, of a cycloaliphatic carboxylic acid of 7 to 15 carbon atoms, of an α,β-unsaturated carboxylic acid of 3 to 5 carbon atoms or of an aromatic carboxylic acid of 7 to 15 carbon atoms, or, when n is 2, is C₁-C₁₂alkylene, C₄-C₁₂alkenylene, xylylene, a divalent radical of an aliphatic, cycloaliphatic, araliphatic or aromatic dicarboxylic acid, dicarbamic acid or phosphorus-containing acid or is a divalent silyl radical, preferably a radical of an aliphatic dicarboxylic acid of 2 to 36 carbon atoms, of a cycloaliphatic or aromatic dicarboxylic acid of 8 to 14 carbon atoms or of an aliphatic, cycloaliphatic or aromatic dicarbamic acid of 8 to 14 carbon atoms, or, when n is 3, is a trivalent radical of an aliphatic, cycloaliphatic or aromatic tricarboxylic acid, of an aromatic tricarbamic acid or of a phosphorus-containing acid or is a trivalent silyl radical, or, when n is 4, is a tetravalent radical of an aliphatic, cycloaliphatic or aromatic tetracarboxylic acid.

4. A process according to either claim 1 or claim 2, in which the light stabiliser used is a sterically hindered amine of formula III in which n is 1 or 2, R and R¹ are as defined under a), R³ is hydrogen, C₁-C₁₂alkyl, C₂-C₅hydroxyalkyl, C₅-C₇cycloalkyl, C₇-C₈aralkyl, C₂-C₁₈alkanoyl, C₃-C₅alkenoyl or benzoyl, and R⁴, when n is 1, is hydrogen, C₁-C₁₈alkyl, C₃-C₈alkenyl, C₅-C₇cycloalkyl, C₁-C₄alkyl which is substituted by a hydroxyl, cyano, alkoxycarbonyl or carbamido group, or is glycidyl, a group of the formula -CH₂-CH(OH)-Z or of the formula -CONH-Z, in which Z is hydrogen, methyl or phenyl, or, when n is 2, is C₂-C₁₂alkylene, C₆-C₁₂arylene, xylylene, a -CH₂-CH(OH)-CH₂- group or a -CH₂-CH(OH)-CH₂-O-D-O- group, in which D is C₂-C₁₀alkylene, C₆-C₁₅arylene or C₆-C₁₂cycloalkylene, or, provided that R³ is not alkanoyl, alkenoyl or benzoyl, R⁴ may also be a divalent radical of an aliphatic, cycloaliphatic or aromatic dicarboxylic acid or dicarbamic acid or may also be the group -CO-, or R³ and R⁴ together, when n is 1, may be the divalent radical of an aliphatic, cycloaliphatic or aromatic 1,2- or 1,3-dicarboxylic acid.

5. A process according to claim 3, in which the sterically hindered amine used is a compound of the formula as defined in claim 3, in which n is 1 or 2, R is hydrogen, R¹ is hydrogen or C₁-C₄alkyl, and R², when n is 1, is a monovalent radical of an aliphatic carboxylic acid of 8 to 10 carbon atoms and, when n is 2, is a divalent radical of an aliphatic dicarboxylic acid of 6 to 10 carbon atoms.

6. A process according to claim 3, which comprises the use of a mixture of compounds of the formula as defined in claim 3, where n is 1 and 2.

7. A process according to claim 1, which comprises treating the undyed polypropylene fibre material with an aqueous light stabiliser formulation which additionally contains a fluorescent whitening agent.

8. A process according to any one of claims 1 to 7, which comprises carrying out the treatment discontinuously by an exhaust process.

## Revendications

1. Procédé de stabilisation photochimique de fibres de polypropylène, teintes ou non, à l'aide d'un agent de protection contre la lumière, caractérisé en ce que l'on traite le matériau de fibres de polypropylène avec une dispersion aqueuse contenant un agent de protection contre la lumière, de la classe des amines à encombrement stérique, à un pH supérieur à 5.

2. Procédé conforme à la revendication 1, dans lequel on utilise, comme agent de protection contre la lumière, une amine à encombrement stérique dont la molécule contient au moins un groupe de formule (I) : dans laquelle R représente un atome d'hydrogène ou un groupe méthyle.

3. Procédé conforme à l'une des revendications 1 et 2, dans lequel on utilise, comme agent de protection contre la lumière, une amine à encombrement stérique, de formule (II) : dans laquelle n représente un nombre valant de 1 à 4, de préférence 1 ou 2, R représente un atome d'hydrogène ou un groupe méthyle, R¹ représente un atome d'hydrogène ou un groupe hydroxy, alkyle en C₁-C₁₂, alcényle en C₃-C₈, alcynyle en C₃-C₈, aralkyle en C₇-C₁₂, alcanoyle en C₁-C₈, alcénoyle en C₃-C₅, glycidyle, -O-alkyle en C₁-C₁₂, -O-alcanoyle en C₁-C₈ ou -CH₂CHOH-Z, où Z représente un atome d'hydrogène ou un groupe méthyle ou phényle, R¹ représentant de préférence un atome d'hydrogène ou un groupe alkyle en C₁-C₄, allyle, benzyle, acétyle ou acryloyle, et R² représente, quand n vaut 1, un atome d'hydrogène, un groupe alkyle en C₁-C₁₈ éventuellement interrompu par un ou plusieurs atomes d'oxygène, un groupe cyanoéthyle, benzyle ou glycidyle, un reste monovalent d'un acide carboxylique, carbamique ou phosphoré, aliphatique, cycloaliphatique, araliphatique, insaturé ou aromatique, ou un reste silyle monovalent, et de préférence, un reste d'un acide carboxylique aliphatique comportant de 2 à 18 atomes de carbone, d'un acide carboxylique cycloaliphatique comportant de 7 à 15 atomes de carbone, d'un acide carboxylique α,β-insaturé comportant de 3 à 5 atomes de carbone ou d'un acide carboxylique aromatique comportant de 7 à 15 atomes de carbone, et quand vaut n vaut 2, un groupe alkylène en C₁-C₁₂, un groupe alcénylène en C₄-C₁₂, un groupe xylylène, un reste divalent d'un acide dicarboxylique, dicarbamique ou phosphoré, aliphatique, cycloaliphatique, araliphatique ou aromatique, ou un reste silyle divalent, et de préférence, un reste d'un acide dicarboxylique aliphatique comportant de 2 à 36 atomes de carbone, d'un acide dicarboxylique cycloaliphatique ou aromatique comportant de 8 à 14 atomes de carbone, ou d'un acide dicarbamique aliphatique, cycloaliphatique ou aromatique, comportant de 8 à 14 atomes de carbone, et quand n vaut 3, un reste trivalent d'un acide tricarboxylique aliphatique, cycloaliphatique ou aromatique, d'un acide tricarbamique aromatique ou d'un acide phosphoré, ou un reste silyle trivalent, et quand n vaut 4, un reste tétravalent d'un acide tétracarboxylique aliphatique, cycloaliphatique ou aromatique.

4. Procédé conforme à l'une des revendications 1 et 2, dans lequel on utilise, comme agent de protection contre la lumière, une amine à encombrement stérique de formule (III) : dans laquelle n représente le nombre 1 ou 2, R et R¹ ont les significations indiquées à propos de la formule (II), R³ représente un atome d'hydrogène ou un groupe alkyle en C₁-C₁₂, hydroxyalkyle en C₂-C₅, cycloalkyle en C₅-C₇, aralkyle en C₇-C₈, alcanoyle en C₂-C₁₈, alcénoyle en C₃-C₅ ou benzoyle, et R⁴ représente, quand n vaut 1, un atome d'hydrogène ou un groupe alkyle en C₁-C₁₈, alcényle en C₃-C₈, cycloalkyle en C₅-C₇, glycidyle ou alkyle en C₁-C₄ substitué par un groupe hydroxy, cyano, alcoxycarbonyle ou carbamoyle, ou encore un groupe de formule -CH₂-CHOH-Z ou -CONH-Z où Z représente un atome d'hydrogène ou un groupe méthyle ou phényle, et quand n vaut 2, un groupe alkylène en C₂-C₁₂, arylène en C₆-C₁₂ ou xylylène, ou encore un groupe de formule -CH₂-CHOH-CH₂- ou -CH₂-CHOH-CH₂-O-D-O-, où D représente un groupe alkylène en C₂-C₁₀, arylène en C₆-C₁₅ ou cycloalkylène en C₆-C₁₂, ou bien, pourvu que R³ ne représente pas un groupe alcanoyle, alcénoyle ou benzoyle, R⁴ peut également représenter un reste divalent d'un acide dicarboxylique ou dicarbamique, aliphatique, cycloaliphatique ou aromatique, ou encore le groupe -CO-, ou bien R³ et R⁴, quand n vaut 1, peuvent représenter conjointement le reste divalent d'un acide 1,2-dicarboxylique ou 1,3-dicarboxylique, aliphatique, cycloaliphatique ou aromatique.

5. Procédé conforme à la revendication 3, dans lequel on utilise, comme amine à encombrement stérique, des composés de formule définie dans la revendication 3, et dans laquelle n représente le nombre 1 ou 2, R représente un atome d'hydrogène, R¹ représente un atome d'hydrogène ou un groupe alkyle en C₁-C₄, et R² représente, quand n vaut 1, un reste monovalent d'un acide carboxylique aliphatique comportant de 8 à 10 atomes de carbone, et quand n vaut 2, un reste divalent d'un acide dicarboxylique aliphatique comportant de 6 à 10 atomes de carbone.

6. Procédé conforme à la revendication 3, dans lequel on utilise un mélange de composés correspondant à la formule définie dans la revendication 3, et dans lesquels n vaut 1 ou 2.

7. Procédé conforme à la revendication 1, caractérisé en ce que l'on traite un matériau non teint, en fibres de polypropylène, avec une composition aqueuse d'agent de protection contre la lumière, laquelle composition contient en outre un azurant optique.

8. Procédé conforme à l'une des revendications 1 à 7, caractérisé en ce que l'on met en oeuvre le traitement de façon discontinue, selon un procédé par épuisement.
